# FASCICULE DE BREVET EUROPEEN

(11) **EP 0 883 141 B1**
(45) Date de publication et mention de la délivrance du brevet: **28.05.2003**
(21) Numéro de dépôt: 98401043.9
(22) Date de dépôt: 29.04.1998
(51) Int. Cl.: H01F 1/14, H01F 1/147, H01F 1/153

(54) **Procédé de traitement thermique sous champ magnétique d'un composant en matériau magnétique doux**
Magnetfeld-Heizungsprozess eines weichmagnetischen Komponents
Heating process with magnetic field of a soft magnetic component

(30) Priorité: 04.06.1997 FR 9706849
(43) Date de publication de la demande: 09.12.1998
(73) Titulaire: Mecagis, 92800 Puteaux (FR)
(72) Inventeur: Couderchon, Georges, 58160 - Sauvigny-lès-Bois (FR); Verin, Philippe, 58160 - Sauvigny-lès-Bois (FR)
(74) Mandataire: Plaisant, Sophie Marie

(56) Documents cités:
- DE-A- 2 816 173
- US-A- 4 950 337
- YOSHIZAWA Y ET AL: "EFFECTS OF MAGNETIC FIELD ANNEALING ON MAGNETIC PROPERTIES IN ULTRAFINE CRYSTALLINE FE-CU-NB-SI-B ALLOYS" IEEE TRANSACTIONS ON MAGNETICS, vol. 25, no. 5, 1 septembre 1989, pages 3324-3326, XP000069103
- PATENT ABSTRACTS OF JAPAN vol. 013, no. 063 (C-568), 13 février 1989 & JP 63 255371 A (FUJI PHOTO FILM CO LTD), 21 octobre 1988,
- PATENT ABSTRACTS OF JAPAN vol. 012, no. 213 (C-505), 17 juin 1988 & JP 63 011654 A (MITSUBISHI ELECTRIC CORP), 19 janvier 1988,

## Description

La présente invention concerne un procédé de traitement thermique sous champ magnétique d'un composant magnétique, par exemple d'un noyau magnétique pour disjoncteur différentiel, constitué d'un alliage magnétique doux tel qu'un alliage FeNiMo 15-80-5, un alliage base Co amorphe ou un alliage FeSiCuNbB nanocristallin.

Pour les applications en électrotechnique, telles que les transformateurs de mesure ou d'alimentation, on utilise des noyaux magnétiques constitués d'un matériau magnétique choisi pour ses propriétés magnétiques telles que la perméabilité magnétique ou les pertes. Pour ces applications, la forme du cycle d'hystérésis n'est pas essentielle. En revanche, pour de nombreuses applications traitant des signaux électriques de faible amplitude, par exemple les disjoncteurs différentiels, les alimentations à découpage ou les transformateurs de raccordement aux réseaux téléphoniques numériques, la forme du cycle d'hystérésis revêt une importance capitale. La forme du cycle d'hystérésis est caractérisée, notamment, par le rapport Br/Bm, rapport de l'induction rémanente à l'induction maximale. Lorsque Br/Bm est supérieur à 0,9, environ, le cycle d'hystérésis est dit « rectangulaire ». Lorsque le rapport Br/Bm est inférieur à 0,5, environ, le cycle d'hystérésis est dit « couché ». Les matériaux à cycle d'hystérésis rectangulaire sont utilisés, par exemple, pour réaliser les noyaux magnétiques des amplificateurs magnétiques ou des étages de régulation des alimentations à découpage. Les matériaux à cycle d'hystérésis couché sont utilisés, notamment, pour réaliser les noyaux magnétiques de disjoncteurs différentiels, de filtres électriques ou de transformateurs de découplage galvanique.

Pour fabriquer des composants magnétiques en matériau magnétique doux ayant un cycle d'hystérésis de forme précise, rectangulaire ou couché, on utilise des alliages magnétiques doux à faibles anisotropies (coefficients d'anisotropie inférieurs à 5000 ergs/cm³, et, de préférence, inférieurs à 1000 ergs/cm³), tels que les alliages FeNiMo 15-80-5, les alliages base Co amorphes ou les alliages du type FeSiCuNbB nanocristallins, et on soumet les composants magnétiques à un recuit sous champ magnétique intense. Le recuit est effectué à une température inférieure au point de Curie de l'alliage. Le champ magnétique est longitudinal, c'est à dire parallèle à la direction dans laquelle on mesurera les propriétés magnétiques, lorsqu'on veut obtenir un cycle d'hystérésis rectangulaire. Il est transversal, c'est à dire perpendiculaire à la direction dans laquelle on mesurera les propriétés magnétiques, lorsqu'on veut obtenir un cycle d'hystérésis couché. Le champ magnétique est appliqué pendant toute la durée du traitement, et il est constant. La température et la durée de traitement sont les deux paramètres qui ont une incidence sur le résultat du traitement thermique. Ces traitements, lorsqu'ils sont de longue durée (de une à quelques heures), permettent d'obtenir avec une bonne fiabilité soit des cycles d'hystérésis très rectangulaires (Br/Bm > 0,9), soit des cycles d'hystérésis très couchés Br/Bm < 0,2). Mais ils ne permettent pas d'obtenir avec une fiabilité suffisante des cycles d'hystérésis ayant une forme intermédiaire (0,3 < Br/Bm < 0,9), très utiles pour certaines applications. En effet, pour obtenir de tels cycles d'hystérésis, il est nécessaire d'effectuer des recuits de faible durée, mais, alors, les résultats sont beaucoup trop aléatoires aussi bien en termes de rectangularité que de perméabilité pour pouvoir envisager une application industrielle. Il faut, en effet, pouvoir contrôler simultanément ces deux paramètres.

Le but de la présente invention est de remédier à cet inconvénient en donnant un moyen pour obtenir de façon reproductible des composants magnétiques en alliage magnétique doux ayant des cycles d'hystérésis intermédiaires entre les cycles d'hystérésis très rectangulaires et les cycles d'hystérésis très couchés, c'est à dire, caractérisés par un rapport Br/Bm compris entre 0,3 et 0,9.

A cet effet, l'invention a pour objet un procédé de traitement thermique sous champ magnétique d'un composant magnétique en matériau magnétique doux tel que, par exemple, un alliage FeNiMo 15-80-5, un alliage base Co amorphe ou un alliage FeSiCuNbB nanocristallin, selon lequel on effectue un recuit du composant magnétique à une température inférieure au point de curie du matériau magnétique, et, pendant le recuit, on soumet le composant magnétique à un champ magnétique longitudinal ou transversal, unidirectionnel, alternatif ou continu, appliqué sous forme d'une succession de créneaux comportant chacun une première partie pendant laquelle l'intensité du champ magnétique atteint une valeur maximale, et une deuxième partie pendant laquelle l'intensité du champ magnétique a une valeur minimale. Cette valeur minimale est, de préférence, inférieure à 10% de la valeur maximale du champ correspondant au créneaux le plus important au quel le composant magnétique est soumis.

Les intensités maximales des champs magnétiques de deux créneaux successifs peuvent être sensiblement égales ou sensiblement différentes. En particulier, pour tout couple de deux créneaux successifs, l'intensité maximale du champ magnétique du deuxième créneaux peut être inférieure à l'intensité maximale du champ magnétique du premier créneau, de façon à obtenir une décroissance du champ magnétique maximal tout au long du traitement. L'intensité maximale du champ magnétique du dernier créneau effectué peut, alors, être inférieure à 25 % de l'intensité maximale du champ magnétique du premier créneau effectué.

De préférence, pour chaque créneau, l'intensité minimale du champ magnétique est nulle.

De préférence également, chaque créneau a une durée totale inférieure à 30 minutes, la durée de la période pendant laquelle le champ magnétique a une intensité maximale est inférieure à 15 minutes.

L'invention va maintenant être décrite plus en détails en regard de l'unique figure annexée qui représente l'évolution en fonction du temps de la température et du champ magnétique appliqué au cours du traitement thermique d'un composant magnétique en alliage magnétique doux. L'invention va, également, être illustrée par des exemples.

Le Traitement thermique selon l'invention, qui s'applique à tout composant magnétique en alliage magnétique doux ayant des anisotropies très faibles, consiste en un recuit sous champ magnétique à une température inférieure au point de Curie de l'alliage magnétique doux, dans lequel le champ magnétique est appliqué de façon discontinue. Ce traitement thermique sous champ magnétique est effectué dans un four de traitement thermique sous champ magnétique unidirectionnel connu en lui-même. Lorsque, par exemple, le composant magnétique est un noyau magnétique torique constitué d'un ruban en alliage magnétique doux enroulé de façon à former un tore de section rectangulaire, le champ magnétique est engendré soit par un conducteur électrique parcouru par un courant électrique continu ou alternatif, sur lequel le tore est enfilé, soit par une bobine dont l'axe est parallèle à l'axe de révolution du tore, et qui entoure le tore. Dans le premier cas, le champ magnétique est longitudinal, c'est à dire, parallèle à l'axe longitudinal du ruban en alliage magnétique doux. Dans le second cas, le champ magnétique est transversal, c'est à dire, parallèle à la surface du ruban, mais, perpendiculaire à l'axe longitudinal de celui-ci.

La température de recuit doit, de préférence, être supérieure à 0,5 fois la température de Curie exprimée en degrés centigrades.

Le déroulement du traitement thermique, représenté à la figure 1, comporte :
- pour la température, un maintien à la température de traitement θ, inférieure au point de Curie θc, entre les instants t₀ de début de traitement, et t₁ de fin de traitement,
- pour le champ magnétique, une succession de créneaux C₁, C₂, C₃ et C₄.

Chaque créneau comporte une première partie de durée Δt (Δt₁ pour C₁, Δt₂ pour C₂, etc.) pendant laquelle l'intensité du champ magnétique a une valeur maximale Hmax (Hmax₁ pour C₁, Hmax₂ pour C₂, etc.), et une deuxième partie de durée Δt' (Δt'₁ pour C₁, Δt'₂ pour C₂, etc.) pendant laquelle l'intensité du champ magnétique a une valeur minimale Hmin (Hmin₁ pour C₁, Hmin₂ pour C₂, etc.).

Lorsque le champ magnétique est continu, Hmax représente l'intensité du champ magnétique. Lorsque le champ magnétique est alternatif, Hmax représente l'intensité de crête du champ magnétique (intensité maximale atteinte à chaque alternance).

Les créneaux, tels qu'ils ont été représentés, sont rectangulaires. Mais les créneaux peuvent être, par exemple, du type trapézoïdal ou du type triangulaire, l'intensité du champ magnétique décroissant régulièrement au cours de la partie du créneau correspondant au champ magnétique intense.

Dans l'exemple représenté, les valeurs maximales du champ magnétique Hmax₁ et Hmax₂, correspondant aux deux créneaux successifs C₁ et C₂, sont égales. En revanche, Hmax₃ est plus faible que Hmax₂ et plus élevé que Hmax₄. En fait, l'évolution des valeurs maximales successives du champ magnétique peut être choisie à volonté. En particulier, ces valeurs successives peuvent décroître tout au long du traitement, en partant d'une valeur permettant de saturer les tores en cours de traitement (cette valeurs dépend non seulement de la nature du matériau constituant les tores, mais, également, des dimensions des tores) pour atteindre, en fin de traitement, une valeur inférieure à 25% de la valeur initiale.

Les valeurs minimales du champ magnétique Hmin, sont, en général, sensiblement nulles, et, en tous cas, doivent rester inférieures à 10% de la valeur maximale atteinte par le champ magnétique au cours du traitement.

Δt sont, en général, de l'ordre de 5 minutes, et, de préférence, doivent rester inférieures à 15 minutes. Elles ne sont pas nécessairement égales d'un créneau à l'autre. Les durées Δt' sont, en général, de l'ordre de 5 minutes, et, de préférence, doivent rester inférieures à 30 minutes.

Le nombre de créneaux peut être choisi à volonté en fonction du résultat à obtenir, et, également, en fonction de la durée totale du traitement qui, de préférence, est supérieure à 10 minutes et peut atteindre plusieurs heures. En tout état de cause, le nombre de créneaux doit être supérieur à 2.

Dans une variante, certains créneaux sont réalisés sous champ longitudinal, les autres étant réalisés sous champ transversal.

A titre d'exemple, avec un ruban en alliage Fe_{73,5}Si_{13,5}Nb₃Cu₁B₉, On a fabriqué des noyaux magnétiques en forme de tores de 26 mm de diamètre extérieur, 16 mm de diamètre intérieur et 10 mm d'épaisseur. Ces noyaux magnétiques ont d'abord été soumis à un traitement thermique par maintien à la température de 530°C pendant 1 heure afin de leur conférer une structure nanocristalline, puis soumis à différents recuits sous champ magnétique conformes à l'invention. Les différents traitements se différenciaient par la température de maintien, par la proportion du temps de maintien pendant lequel le champ magnétique était appliqué et par la direction du champ magnétique. Dans tous les cas, le temps de maintien en température était de 1 heure, le champ magnétique était appliqué sous forme de créneaux rectangulaires au cours des quels l'intensité maximale du champ magnétique était suffisant pour saturer les tores pendant quelques minutes. Les formes des cycles d'hystérésis obtenus, caractérisées par le rapport Br/Bm, étaient :

Sur ce tableau, on voit, par exemple, que pour un traitement sous champ transverse appliqué pendant 25% du temps et une température de recuit de 250°C, le rapport Br/Bm était de 0,35. En fait, ces valeurs étaient obtenues à +/- 0,02 près. De plus, les perméabilités magnétiques maximales à 50Hz étaient systématiquement supérieures d'au moins 25 % aux perméabilités magnétiques maximales à 50Hz obtenues par des traitements thermiques sous champ magnétique continu, conformément à l'art antérieur.

Plus précisément, avec un recuit à 400°C sous champ transverse appliqué sous forme de créneaux, le champ intense étant appliqué pendant 25 % du temps de maintien en température, on a obtenu un rapport Br/Bm compris entre 0,08 et 0,12 et une perméabilité magnétique d'impédance à 50 Hz µₘₐₓ comprise entre 180 000 et 220 000.

A titre de comparaison, on a effectué des traitements thermiques sous champ conformes à l'art antérieur, c'est à dire, au cours des quels le champ magnétique est maintenu constant pendant tout le maintien en température. Ces traitements ont consisté en un recuit à 350 °C sous champ perpendiculaire. Ils ont conduit à des valeurs de Br/Bm comprises entre 0,12 et 0,31, soit une dispersion cinq fois plus importante que dans l'exemple précédent. La perméabilité µₘₐₓ étaient comprises entre 180 000 et 220 000.

## Revendications

1. Procédé de traitement thermique sous champ magnétique d'un composant magnétique en matériau magnétique doux à faibles anisotropies tel que, par exemple, un alliage FeNiMo 15-80-5, un alliage base Co amorphe ou un alliage FeSiCuNbB nanocristallin, selon lequel on effectue un recuit du composant magnétique à une température inférieure au point de Curie du matériau magnétique, et, pendant le recuit, on soumet le composant magnétique à un champ magnétique longitudinal ou transversal, unidirectionnel, continu ou alternatif, **caractérisé en ce que** le champ magnétique est appliqué sous forme d'une succession de créneaux comportant chacun une première partie pendant laquelle l'intensité du champ magnétique atteint une valeur maximale, et une deuxième partie pendant laquelle l'intensité du champ magnétique a une valeur minimale.

2. Procédé selon la revendication 1 **caractérisé en ce que**, pour au moins deux créneaux successifs, les intensités maximales des champs magnétiques sont sensiblement égales.

3. Procédé selon la revendication 1 **caractérisé en ce que**, pour au moins deux créneaux successifs, les intensités maximales des champs magnétiques sont sensiblement différentes.

4. Procédé selon la revendication 3 **caractérisé en ce que** l'intensité maximale du champ magnétique du deuxième créneau est inférieure à l'intensité maximale du champ magnétique du premier créneau.

5. Procédé selon la revendication 4 **caractérisé en ce que**, pour tout couple de deux créneaux successifs, l'intensité maximale du champ magnétique du deuxième créneau est inférieure à l'intensité maximale du champ magnétique du premier créneau.

6. Procédé selon la revendication 5 **caractérisé en ce que** l'intensité maximale du champ magnétique du dernier créneau effectué est inférieure à 25 % de l'intensité maximale du champ magnétique du premier cerneau effectué.

7. Procédé selon l'une quelconque des revendications 1 à 6 **caractérisé en ce que**, pour au moins un créneau, l'intensité minimale du champ magnétique est inférieure à 10% de l'intensité maximale atteinte par le champ magnétique au cours du traitement.

8. Procédé selon l'une quelconque des revendications 1 à 7, **caractérisé en ce que** au moins un créneau a une durée totale inférieure à 30 minutes.

9. Procédé selon la revendication 8 **caractérisé en ce que**, pour l'au moins un créneau dont la durée totale est inférieure à 30 minutes, la durée de la partie pendant laquelle le champ magnétique a une intensité maximale est inférieure à 15 minutes.

10. Procédé selon l'une quelconque des revendications 1 à 9 **caractérisé en ce que** la durée totale du traitement thermique est supérieure à 10 minutes.

## Claims

1. Method for thermal treatment under the influence of a magnetic field, of a magnetic component made of soft magnetic material with low anisotropies, such as for instance an FeNiMo 15-80-5 alloy, an alloy based on amorphous Co or a nanocrystalline FeSiCuNbB alloy, according to which an annealing of the magnetic component is carried out at a temperature less than the Curie point of the magnetic material, and, during the annealing, the magnetic component being subjected to a longitudinal or transverse, unidirectional, continuous or alternating magnetic field, **characterised in that** the magnetic field is applied in the form of a pulse sequence, each pulse comprising a first part during which the magnetic field strength reaches a maximum value, and a second part during which the magnetic field strength has a minimum value.

2. Method according to claim 1, **characterised in that**, for at least two successive pulses the maximum magnetic field strengths are approximately equal.

3. Method according to claim 1, **characterised in that**, for at least two successive pulses the maximum magnetic field strengths are noticeably different.

4. Method according to claim 3, **characterised in that** the maximum magnetic field strength of the second pulse is smaller than the maximum magnetic field strength of the first pulse.

5. Method according to claim 4, **characterised in that**, for any pair of two successive pulses the maximum magnetic field strength of the second pulse is smaller than the maximum magnetic field strength of the first pulse.

6. Method according to claim 5, **characterised in that** the maximum magnetic field strength of the last performed pulse is less than 25% of the maximum magnetic field strength of the first performed pulse.

7. Method according to any of the claims 1 to 6, **characterised in that**, for at least one pulse, the minimum magnetic field strength is less than 10% of the maximum field strength reached by the magnetic field during the treatment.

8. Method according to any of the claims 1 to 7, **characterised in that** at least one pulse has a total duration less then 30 minutes.

9. Method according to claim 8, **characterised in that**, for at least one pulse, the total duration of which is less than 30 minutes, the duration of the part during which the magnetic field has a maximum strength is less than 15 minutes.

10. Method according to any of the claims 1 to 9, **characterised in that** the total duration of the thermal treatment is more than 10 minutes.

## Patentansprüche

1. Verfahren zur thermischen Behandlung unter Magnetfeldeinwirkung, eines magnetischen Bauteils aus weichmagnetischem Material mit niedrigen Anisotropien, so wie zum Beispiel eine 15-80-5 FeNiMo-Legierung, eine Legierung auf Basis von amorphem Co oder eine nanokristallinische FeSiCuNbB-Legierung, gemäß dem man ein Ausglühen des magnetischen Bauteils bei einer Temperatur unterhalb des Curie-Punkts des magnetischen Materials durchführt und man während des Glühens das magnetische Bauteil einem längs - oder quergerichteten, in einer Richtung wirkenden, magnetischen Gleich - oder Wechselfeld unterzieht, **dadurch gekennzeichnet, daß** das Magnetfeld in Form von einer Impulsfolge angewendet wird, wobei jeder Impuls aus einem ersten Teil besteht, während dem die magnetische Feldstärke einen Maximalwert erreicht, und aus einem zweiten Teil, während dem die magnetische Feldstärke einen Minimalwert hat.

2. Verfahren nach Anspruch 1, **dadurch gekennzeichnet, daß** für wenigstens zwei aufeinanderfolgende Impulse, die Maximalstärken der Magnetfelder etwa gleich sind.

3. Verfahren nach Anspruch 1, **dadurch gekennzeichnet, daß** für wenigstens zwei aufeinanderfolgende Impulse, die Maximalstärken der Magnetfelder merklich ungleich sind.

4. Verfahren nach Anspruch 3, **dadurch gekennzeichnet, daß** die maximale magnetische Feldstärke des zweiten Impulses kleiner als die maximale magnetische Feldstärke des ersten Impulses ist.

5. Verfahren nach Anspruch 4, **dadurch gekennzeichnet, daß** für jedes Paar zweier aufeinander folgender Impulse, die maximale magnetische Feldstärke des zweiten Impulses kleiner als die maximale magnetische Feldstärke des ersten Impulses ist.

6. Verfahren nach Anspruch 5, **dadurch gekennzeichnet, daß** die maximale magnetische Feldstärke des letzten ausgeführten Impulses kleiner als 25% der maximalen magnetischen Feldstärke des erstausgeführten Impulses ist.

7. Verfahren nach irgend einem der Ansprüche 1 bis 6, **dadurch gekennzeichnet, daß** für wenigstens ein Impuls, die Minimalstärke des Magnetfeldes kleiner als 10% der während der Behandlung erreichten maximalen magnetischen Feldstärke ist.

8. Verfahren nach irgend einem der Ansprüche 1 bis 7, **dadurch gekennzeichnet, daß** wenigstens ein Impuls eine Gesamtdauer von weniger als 30 Minuten hat.

9. Verfahren nach Anspruch 8, **dadurch gekennzeichnet, daß** für wenigstens ein Impuls, dessen Gesamtdauer kleiner als 30 Minuten ist, die Dauer des Teils während der das Magnetfeld eine maximale Feldstärke hat, kleiner als 15 Minuten ist.

10. Verfahren nach irgend einem der Ansprüche 1 bis 9, **dadurch gekennzeichnet, daß** die Gesamtdauer der thermischen Behandlung größer als 10 Minuten ist.
